# EUROPÄISCHE PATENTSCHRIFT

(11) **EP 0 954 617 B1**
(45) Veröffentlichungstag und Bekanntmachung des Hinweises auf die Patenterteilung: **08.08.2001**
(21) Anmeldenummer: 97953639.8
(22) Anmeldetag: 12.12.1997
(51) Int. Cl.: C22C 38/12, C21D 8/10

(54) **VERFAHREN ZUR HERSTELLUNG NAHTLOSER LEITUNGSROHRE MIT STABILER STRECKGRENZE BEI ERHÖHTEN EINSATZTEMPERATUREN**
METHOD FOR MAKING SEAMLESS TUBING WITH A STABLE ELASTIC LIMIT AT HIGH APPLICATION TEMPERATURES
PROCEDE DE FABRICATION DE TUYAUX DE CONDUITE SANS JOINT, A LIMITE D'ELASTICITE STABLE A DES TEMPERATURES D'UTILISATION ELEVEES

(30) Priorität: 15.01.1997 DE 19702823
(43) Veröffentlichungstag der Anmeldung: 10.11.1999
(73) Patentinhaber: MANNESMANN Aktiengesellschaft, 40213 Düsseldorf (DE)
(72) Erfinder: VON HAGEN, Ingo, D-47800 Krefeld (DE); RING, Markus, D-47057 Duisburg (DE); HEINZ, Gerd, D-40670 Meerbusch (DE); KOSCHLIG, Bernhard, D-40880 Ratingen (DE); NIEDERHOFF, Kurt, D-40880 Ratingen (DE)
(74) Vertreter: Meissner, Peter E., Dipl.-Ing.
(86) Internationale Anmeldenummer: DE9702943
(87) Internationale Veröffentlichungsnummer: WO9831843

(56) Entgegenhaltungen:
- WO-A-96/14445
- DE-A- 3 832 014
- FR-A- 2 547 750
- GB-A- 400 102

## Beschreibung

Die Erfindung betrifft ein Verfahren zur Herstellung nahtloser Leitungsrohre im Gütestufenbereich X 52 bis X 90.

Im Zuge der Exploration der Lagerstätten von Kohlenwasserstoffen werden in zunehmendem Maße Vorkommen entdeckt, deren Förderung dadurch erschwert wird, daß die Kohlenwasserstoffe (z.B. Erdgas) relativ hohe Temperaturen von z.B. 100 bis 200 °C aufweisen. Die Werkstoffe, die für Leitungsrohre unter solchen Bedingungen verwendbar sind, müssen nicht nur eine ausreichende Schweißbarkeit und eine gewisse Korrosionsbeständigkeit aufweisen, sondern müssen auch eine vergleichsweise gute Streckgrenzenstabilität haben. Beispielsweise sollte bei einer Temperatur von 160 °C der Streckgrenzenabfall im Vergleich zur Streckgrenze bei Raumtemperatur so gering wie möglich sein. Weiterhin wird eine im wesentlichen stetige Spannungs-Dehnungs-Charakteristik verlangt, d.h. die sog. Lüdersdehnung sollte möglichst gering sein.

Wolfram wird als Legierungselement im allgemeinen relativ selten verwendet. Es findet als starker Karbidbildner regelmäßig Verwendung zur Herstellung von Kalt-, Warm- und Schnellarbeitsstählen. Es erhöht deren Warmfestigkeit, Anlaßbeständigkeit und insbesondere den Verschleißwiderstand bei hohen Temperaturen. In seiner Wirkungsweise ist Wolfram dem Molybdän ähnlich, so daß es im Verhältnis von 2:1 Molybdän ersetzen kann.

Im modernen Kraftwerkbau werden für Dampfleitungen hochwarmfeste ferritische Legierungen mit 9 bis 12 % Chrom eingesetzt. Für diese Stähle ist es bekannt, zur Steigerung der Zeitstandfestigkeit einen Anteil von 1 bis 2 % Wolfram der Legierung zuzufügen. Beispiele hierfür sind die aus Japan stammenden Legierungen P 92 und P 122 sowie die europäische Werkstoffentwicklung E 911.

Stähle mit einem Wolframgehalt in der Verwendung für Behälter mit guter Festigkeit bei erhöhter bzw. Normal-Temperatur sind beschrieben in WO-A-96 14445 bzw. GB-A- 400 102.

Für Leitungsrohrstähle ist der Einsatz von Wolfram als Legierungselement bisher völlig unbekannt.

Aufgabe der Erfindung ist es, ein Verfahren zur Herstellung nahtloser Leitungsrohre vorzuschlagen, bei dem durch eine Vergütungsbehandlung eine Gütestufe im Bereich X 52 bis X 90 sicher einstellbar ist und wobei bis zu Einsatztemperaturen von 200 °C eine gute Streckgrenzenstabilität bei im wesentlichen stetiger Spannungs-Dehnungs-Charakteristik gewährleistbar ist.

Erfindungsgemäß wird diese Aufgabe gelöst durch Warmwalzen eines Röhrenvormaterials aus einem Stahl mit folgender Zusammensetzung (Gew.-%):

| | |
|---|---|
| C | 0,06-0,18% |
| Si | max. 0,40 % |
| Mn | 0,80 - 1,40 % |
| P | max. 0,025% |
| S | max. 0,010 % |
| Al | 0,010-0,060 % |
| Mo | max. 0,50 % |
| V | max. 0,10 % |
| Nb | max. 0,10 % |
| N | max. 0,015 % |
| Cu, Cr, Ni | je max. 0,15 % |
| Ti | Max. 0,050 % |
| W | >0,30-1,00 % |
| Rest Eisen und übliche Verunreinigungen. | |

Nach dem Warmwalzen und Abkühlen der Rohre erfolgt eine Wiedererwärmung auf eine Temperatur oberhalb AC₃ und ein Abschrecken mit einer Abkühlgeschwindigkeit von mindestens 15 °C/s bis auf unter 100 °C. Abschließend werden die Rohre je nach gewünschter Gütestufe im Temperaturbereich von 500 bis 700 °C angelassen.

Zur Abbindung des Stickstoffgehalts ist es vielfach empfehlenswert, der verwendeten Stahllegierung bis zu 0,050 % Ti zuzusetzen. Der Wolfram-Gehalt liegt zweckmäßigerweise im Bereich von 0,35 bis 0,70 %, besonders bevorzugt im Bereich von 0,35 bis 0,40 %. Es empfiehlt sich, den Vanadium-Gehalt auf mindestens 0,04 % einzustellen. Ein Molybdän-Gehalt im Bereich von 0,05 bis 0,40 %, vorzugsweise im Bereich von 0,10 bis 0,25 % hat sich besonders bei den höheren Gütestufen als vorteilhaft erwiesen.

Die erfindungsgemäß für das Warmwalzen einzusetzende Stahllegierung darf ohne Beeinträchtigung ihrer Eigenschaften durchaus weitere Begleitstoffe enthalten, wie sie insbesondere bei der Elektrostahierzeugung anzutreffen sind. Beispiele für diese Begleitstoffe sind etwa Kupfer, Chrom und Nickel. Die Gehaltsgrenzen dieser Begleitstoffe sollten zweckmäßig jeweils auf maximal 0,15 % beschränkt werden.

Ein erfindungsgemäß warmgewalztes und nach dem Wiedererwärmen abgeschrecktes Leitungsrohr läßt sich durch Vergütung auf eine beliebige Gütestufe im Gütestufenbereich von X 52 bis X 90 einstellen. Je niedriger die Anlaßtemperatur beim Vergüten gewählt wird, um so höher sind die erzielten Festigkeitskennwerte. Durch höhere Anlaßtemperaturen werden die Zähigkeitseigenschaften verbessert. Ein erfindungsgemäß hergestelltes Leitungsrohr weist mindestens bis zu einer Einsatztemperatur von 200 °C eine stabile Streckgrenze auf, d.h. daß der Streckgrenzenabfall sehr gering(< 10 %) ist. Die Spannungs-Dehnungs-Charakteristik ist im wesentlichen stetig. Die für Leitungsrohre wichtige Schweißbarkeit ist gewährleistet. Das Kohlenstoffäquivalent nach IIW läßt sich auf relativ geringe Werte einstellen. Der Molybdän-Gehalt kann auf sehr kleine Werte beschränkt werden oder sogar Null betragen. Da Wolfram kostengünstiger ist als Molybdän, sind die Herstellkosten der erfindungsgemäß einzusetzenden Legierung niedriger.

Die für die Erfindung entscheidend wichtige Zulegierung von Wolfram hat eine für den Fachmann überraschend positive Wirkung mit sich gebracht. Dies soll anhand eines Ausführungsbeispiels und eines Vergleichsbeispiels im folgenden verdeutlicht werden. Die Spannungs-Dehnungs-Charakteristik von Proben der beiden Beispiele ist in den Fig. 1 (Erfindung) und 2 (Vergleichsfall) grafisch dargestellt worden.

Es wurden Probestücke von jeweils 35 mm Dicke untersucht, die in Pilgerstraßensimulation gewalzt worden waren. Die für die beiden Beispiele verwendeten Legierungen sind der folgenden Tabelle zu entnehmen:

| Element | Erfindung | Vergleichsfall |
|---|---|---|
| C | 0,13 % | 0,13% |
| Mn | 1,30 % | 1,25 % |
| Mo | 0,15 % | 0,30 % |
| V | 0,05 % | 0,05 % |
| Cr | 0,10 % | 0,10 % |
| W | 0,35 % | - |
| Ti | 0,018 % | 0,018 % |
| N | 70 ppm | 70 ppm |

Für den erfindungsgemäß eingesetzten Stahl wurde das Kohlenstoffäquivalent mit dem Wert TE_{HW} = 0,42 bzw. CE_{PCM} = 0,23 ermittelt. Für den Vergleichsstahl ergaben sich Werte für das Kohlenstoffäquivalent von 0,44 bzw. 0,24. Die Legierung des erfindungsgemäß eingesetzten Stahls unterscheidet sich von der Vergleichslegierung im wesentlichen nur dadurch, daß der Molybdän-Gehalt um 0,15 % geringer ist und statt dessen ein zusätzlicher Gehalt von 0,35 % Wolfram zugesetzt ist. Der erfindungsgemäß eingesetzte Stahl zeigte bei der Untersuchung seiner Festigkeitseigenschaften bei einer Prüftemperatur von 160 °C einen Streckgrenzenabfall von lediglich ca. 5 %. Wie der Spannungs-Dehnungs-Charakteristik in Fig. 1 zu entnehmen ist, fallen die Spannungs-Dehnungs-Kurven bei Raumtemperatur (RT) und bei der Prüftemperatur von 160 °C ab einer plastischen Dehnung von ca. 0,7 % überraschenderweise praktisch völlig zusammen. Im Vergleich dazu zeigt das in Fig. 2 wiedergegebene analoge Spannungs-Dehnungs-Diagramm für den Molybdän-legierten Vergleichsstahl ein deutlich anderes Verhalten. Hier verläuft die Spannungs-Dehnungs-Kurve bei der Prüftemperatur von 160 °C über den gesamten untersuchten Bereich deutlich unterhalb der Spannungs-Dehnungs-Kurve bei Raumtemperatur. Dieses vergleichsweise sehr viel günstigere Spannungs-Dehnungs-Verhalten des erfindungsgemäß verwendeten Leitungsstahls war völlig unerwartet.

Die untersuchte Probe des erfindungsgemäßen Stahls wies bei einer Anlaßtemperatur von 670 °C eine Streckgrenze von R_{p0,2} = 594 MPa auf und erreichte somit das Niveau der Gütestufe X 85. Durch höhere Anlaßtemperaturen läßt sich das Festigkeitsniveau absenken und durch geringere Temperaturen erhöhen. Im Rahmen der erfindungsgemäßen Gehaltsgrenzen lassen sich Legierungen auswählen, die durch entsprechende Vergütungsbehandlung den Gütestufenbereich von X 52 bis X 90 darstellen können. Die untersuchte Stahlprobe gemäß der Erfindung zeigte im Hinblick auf die Kerbschlagzähigkeit bei einer Prüftemperatur von - 30 °C (Probenlage: Blechmitte, quer) einen Wert der Kerbschlagarbeit von 92 J/cm², der für die Güteklasse X 85 als außerordentlich gut anzusehen ist. Die Schweißbarkeit des erfindungsgemäßen Stahls ist als völlig befriedigend einzustufen, ein negativer Einfluß des zulegierten Wolframs ist nicht erkennbar.

## Patentansprüche

1. Verfahren zur Herstellung nahtloser Leitungsrohre im Gütestufenbereich X 52 bis X 90, mit Streckgrenzenstabilität bis zu einer Einsatztemperatur von 200 °C und mit im wesentlichen stetiger Spannungs-Dehnungs-Charakteristik durch Warmwalzen eines Röhrenvormateriäls aus einem Stahl, der folgende Legierungselemente (Gew.-%) enthält:
| | |
|---|---|
| C | 0,06-0,18% |
| Si | max. 0,40 % |
| Mn | 0,80 - 1,40 % |
| P | max. 0,025% |
| S | max. 0,010 % |
| Al | 0,010 - 0,060 % |
| Mo | max. 0,50 % |
| V | max. 0,10 % |
| Nb | max. 0,10 % |
| N | max. 0,015 % |
| Cu, Cr, Ni | je max. 0,15 % |
| Ti | max. 0,050 % |
| W | >0,30 - 1,00 % |
| Rest Eisen und übliche Verunreinigungen, | |
wobei nach dem Warmwalzen eine Wiedererwärmung der abgekühlten Rohre über AC₃ erfolgt, dann die Rohre mit einer Abkühlgeschwindigkeit von mindestens 15 °C/s bis auf unter 100 °C abgeschreckt und anschließend im Temperaturbereich 500 bis 700 °C angelassen werden.

2. Verfahren nach Anspruch 1,
dadurch gekennzeichnet,
daß dem einzusetzenden Stahl zur Abbindung von Stickstoff bis zu 0,050 % Ti zugesetzt ist.

3. Verfahren nach einem der Ansprüche 1 bis 2,
dadurch gekennzeichnet,
daß der W-Gehalt des einzusetzenden Stahls im Bereich 0,35 bis 0,70 %. insbesondere im Bereich 0,35 bis 0,40 % eingestellt ist,

4. Verfahren nach einem der Ansprüche 1 bis 3,
dadurch gekennzeichnet,
daß der Mo-Gehalt des einzusetzenden Stahls im Bereich 0,05 bis 0,40 %, insbesondere im Bereich 0,10 bis 0,25 % eingestellt ist.

5. Verfahren nach einem der Ansprüche 1 bis 4,
dadurch gekennzeichnet,
daß der V-Gehalt des einzusetzenden Stahls auf mindestens 0,04 % eingestellt ist.

## Claims

1. A method of producing seamless piping of a quality grade ranging from X 52 to X 90, exhibiting yield point stability up to a service temperature of 200 °C and having a substantially constant stress-strain characteristic by hot rolling of a tube feedstock from a steel containing the following alloy elements (wt.%):
| | |
|---|---|
| C | 0.06 - 0.18 % |
| Si | max. 0.40 % |
| Mn | 0.80 - 1.40 % |
| P | max. 0.025 % |
| S | max. 0.010 % |
| Al | 0.010 - 0.060 % |
| Mo | max. 0.50 % |
| V | max. 0.10 % |
| Nb | max. 0.10 % |
| N | max. 0.015 % |
| Cu, Cr, Ni | each max. 0.15 % |
| Ti | max. 0.050 % |
| W | > 0.30 - 1.00 % |
| the rest being iron and usual impurities, | |
wherein, after hot rolling, the cooled pipes are reheated to over Ac₃, then quenched at a cooling rate of at least 15 °C/s to below 100 °C and then annealed in the temperature range of from 500 to 700 °C.

2. A method according to claim 1,
characterised in that
up to 0.050 % Ti is added to the steel to be used to absorb nitrogen.

3. A method according to one of claims 1 to 2,
characterised in that
the W content of the steel to be used is established in the range of from 0.35 to 0.70 %, in particular in the range of from 0.35 to 0.40 %.

4. A method according to one of claims 1 to 3,
characterised in that
the Mo content of the steel to be used is established in the range of from 0.05 to 0.40 %, in particular in the range of from 0.10 to 0.25 %.

5. A method according to one of claims 1 to 4,
characterised in that
the V content of the steel to be used is established at at least 0.04 %.

## Revendications

1. Procédé pour fabriquer des tubes sans soudure dans la plage de qualités X 52 à X 90, ayant une stabilité aux limites élastiques jusqu'à une température d'utilisation de 200°C et une caractéristique tension-dilatation généralement constante, par laminage à chaud d'un produit de départ tubulaire en un acier qui contient les éléments d'alliage suivants (pourcentages pondéraux) :
| | |
|---|---|
| C | 0,06-0,18% |
| Si | max. 0,40 % |
| Mn | 0,80 - 1,40 % |
| P | max. 0,025 % |
| S | max. 0,010 % |
| Al | 0,010 - 0,060 % |
| Mo | max. 0,50 % |
| V | max. 0,10 % |
| Nb | max. 0,10 % |
| N | max. 0,015 % |
| Cu, Cr, Ni | max. 0,15 % chaque |
| Ti | max. 0,050 % |
| W | > 0,30 - 1,00 % |
| le reste étant du fer et des impuretés usuelles, | |
après le laminage à chaud, un réchauffement des tubes refroidis au-dessus de AC₃ étant effectué, puis les tubes sont trempés, avec une vitesse de refroidissement d'au moins 15°C/s, jusqu'au-dessous de 100°C, et, ensuite, sont soumis à un revenu dans la plage de températures de 500 à 700°C.

2. Procédé selon la revendication 1,
caractérisé en ce qu'il est ajouté, à l'acier devant être utilisé, jusqu'à 0,050 % de Ti, pour libérer l'azote.

3. Procédé selon une des revendications 1 à 2,
caractérisé en ce que la teneur en W de l'acier à utiliser est réglée dans la plage de 0,35 à 0,70 %, en particulier dans la plage de 0,35 à 0,40 %.

4. Procédé selon une des revendications 1 à 3,
caractérisé en ce que la teneur en Mo de l'acier à utiliser est réglée dans la plage de 0,05 à 0,40 %, en particulier dans la plage de 0,10 à 0,25 %.

5. Procédé selon une des revendications 1 à 4,
caractérisé en ce que la teneur en V de l'acier à utiliser est réglée à au moins 0,04 %.
